# EUROPÄISCHE PATENTSCHRIFT

(11) **EP 3 038 838 B1**
(45) Veröffentlichungstag und Bekanntmachung des Hinweises auf die Patenterteilung: **05.12.2018**
(21) Anmeldenummer: 14745064.7
(22) Anmeldetag: 05.06.2014
(51) Int. Cl.: B42D 1/00, B42D 13/00, B42D 25/24, B42D 25/465

(54) **DATENBLATT FÜR EIN SICHERHEITS-UND/ODER WERTDOKUMENT**
DATASHEET FOR A SECURITY AND/OR VALUABLE DOCUMENT
FEUILLE DE DONNÉES POUR UN DOCUMENT SÉCURISÉ ET/OU DE VALEUR

(30) Priorität: 29.08.2013 DE 102013014309
(43) Veröffentlichungstag der Anmeldung: 06.07.2016
(73) Patentinhaber: Bundesdruckerei GmbH, 10958 Berlin (DE)
(72) Erfinder: SPRINGMANN, Edward, 10249 Berlin (DE); MÄRTENS, Detlef, 13599 Berlin (DE); SIEBERT, Martin, 10965 Berlin (DE); FELSKE, Thomas, 12209 Berlin (DE); GUTMANN, Roland, 14612 Falkensee (DE)
(74) Vertreter: Mammel und Maser
(86) Internationale Anmeldenummer: PCT/DE2014/000277
(87) Internationale Veröffentlichungsnummer: WO 2015/027971

(56) Entgegenhaltungen:
- EP-A1- 1 502 765
- EP-A2- 1 516 749
- EP-A2- 2 116 390
- WO-A1-2007/034129
- DE-A1-102005 034 134

## Beschreibung

### Gebiet der Erfindung

Die Erfindung betrifft ein Datenblatt zur Einbindung in ein buchförmiges Sicherheits- und/oder Wertdokument, wobei das Datenblatt aus zumindest zwei gestapelt angeordneten Lagen aus einem organischen Polymerwerkstoff gebildet ist und wobei zumindest in einem Teilbereich zwischen den Lagen sowie außerhalb der Lagen, eine Lasche bildend, eine flexible angeordnet ist. Die Erfindung betrifft des Weiteren ein Verfahren zur Herstellung eines solchen Datenblattes sowie ein Sicherheits- und/oder Wertdokument umfassend ein solches Datenblatt.

Hintergrund der Erfindung und Stand der Technik Erfindungsgemäße Datenblätter sind typischerweise in buchförmigen Dokumenten enthalten. Im Rahmen der Erfindung umfasst der Begriff "Buchform" auch Hefte, die Seiten bzw. Blattzahl kann im Bereich von 1 bis 50, typischerweise von 5 bis 40, liegen. Dabei können diese Dokumente nur ein erfindungsgemäßes Datenblatt oder mehrere solcher Datenblätter enthalten, welche in der Regel (aber nicht zwingend) zwischen zwei Buchdeckeln (hart oder flexibel) angeordnet sind. Zusammen mit dem Datenblatt können auch hiervon verschiedene weitere Datenblätter, beispielsweise auf Basis von Papierwerkstoffen, enthalten sein. Ein solches Dokument ist beispielsweise ein Reisepass, es sind aber auch beliebige andere Dokumente dieses Aufbaus umfasst.

Solche Datenblätter tragen typischerweise Informationen, zumindest teilweise individualisiert und/oder personalisiert. Individualisiert bedeutet, auf ein Dokument bezogen, z.B. eine Seriennummer. Personalisiert bedeutet, auf den Dokumenteninhaber bezogen, z.B. Namen oder Bild. Des Weiteren können in einem solchen Datenblatt Sicherheitsmerkmale integriert sein. Dafür kommen alle fachüblichen Sicherheitsmerkmale in Frage, welche typischerweise bei Kunststofflaminaten als Datenblatt einsetzbar sind.

Ein solches buchförmiges Dokument mit der Nutzung eines textilen Gewebes als Lasche bzw. Scharnier ist bekannt aus der Literaturstelle WO2006/079224. Ein heftförmiges Dokument mit textiler Kernschicht, aber mit aufwendiger thermoplastischer Kunststoffschicht ist aus der Literaturstelle EP 1812244 bekannt. Ein Reisepass mit plastifizierter Datenseite und Verwendung eines Vliesstreifens als Knick/Klappkante ist aus der Literaturstelle EP 2116390 bekannt. Datenblätter mit textilen Kernschichten sind schließlich auch aus den Literaturstellen WO 2006/053738 A2 und EP 1 812 244 B1 bekannt.

Beispielsweise aus der Literaturstelle EP 0688839 A2 sind aus anderen Zusammenhängen Polycarbonate auf Basis eines geminal disubstituierten Dihydroxy-diphenylcycloalkans per se bekannt. In diesem Stand der Technik werden solche Polycarbonate als Bindemittel von Siebdruckfarben eingesetzt. Dieser Literaturstelle sind auch Verfahren zur Herstellung solcher Polycarbonate entnehmbar. Solche Polycarbonate finden mittlerweile auch im Bereich der Sicherheits- und/oder Wertdokumente Anwendung, wozu beispielhaft auf die Literaturstelle mit der PCT-Anmeldenummer PCT/DE 2007/001751 verwiesen wird.

Nachteilig bei den insofern bekannten Sicherheits-und/oder Wertdokumenten ist eine unzureichende Flexibilität der Lasche des Datenblattes, was ein "Aufsperren" des Buches zur Folge hat. Des Weiteren ist z.B. bei TPU-Laschen eine potentielle Delaminationsmöglichkeit der Passkarte zwischen TPU-Innenlage und PC Außenlagen vorhanden, die nur durch zusätzlichen Aufwand, beispielsweise Beschichtungen oder Materialmodifizierung, vermindert werden kann. Bei Gewebelaschenkonzepten zur Herstellung von Sicherheits-und/oder Wertdokumenten wird typischerweise ein passkarten- bzw- datenblattfremdes Gewebematerial, z. B. Polyester verwendet. Um eine innige Verbindung von Laschenmaterial und Polymerlagen des Datenblattes zu erreichen, müssen aufwendige Durchbrüche eingebracht werden, wie sie beispielsweise in der Literaturstelle WO 2006079224 beschrieben sind.

Aus der WO 2007/034129 sind ein buchartiges Dokument und ein Verfahren zu dessen Herstellung bekannt. Dieses buchartige Dokument umfasst ein Datenblatt, welches aus einem mehrschichtigen Laminat gebildet ist, wobei zwischen den Laminatschichten ein Mikrochip eingebracht ist. Auf diese laminierten Komponenten, die als Inlay bezeichnet werden, wird ein Bogen aufgebracht. Dieser Bogen ist doppelseitig und bildet daher keine Lasche. Vielmehr ist die Lasche durch die äußere Laminatschichten ausgebildet.

### Technisches Problem der Erfindung

Der Erfindung liegt daher das technische Problem zu Grunde, ein Datenblatt anzugeben, welches einerseits eine Lasche mit hoher Flexibilität aufweist und so ein "Aufsperren" des Dokumentes sicher vermeidet, und andererseits eine sichere Verbindung aller Komponenten des Datenblattes, einschließlich der Lasche, miteinander bei einfacher Herstellbarkeit zu gewährleisten.

### Grundzüge der Erfindung und bevorzugte Ausführungsformen

Zur Lösung dieses technischen Problems lehrt die Erfindung ein Datenblatt gemäß Anspruch 1.

Mit einem erfindungsgemäßen Datenblatt wird eine hochflexible Lasche gewährleistet, welche im fertigen Dokument als Scharnierlasche dient und welche zudem besonders sicher mit den Lagen des Datenblattes verbunden ist. Es werden ein sehr gutes Aufschlagverhalten und geringe Sperrneigung erreicht. Ein erfindungsgemäßes Datenblatt ist auch vergleichsweise einfach herstellbar. Ein solches Datenblatt läßt sich schließlich einfach und mit wenig Aufwand in ein Sicherheits- und/oder Wertdukument einnähen.

Das organische Polymer der Lagen kann grundsätzlich ein beliebiger im Bereich der Sicherheits-und/oder Wertdokumente verwendeter Polymerwerkstoff sein. Beispiele hierfür sind: transparente, opake oder undurchsichtige Polymerwerkstoffe. Der organische Polymerwerkstoff der Lagen kann beispielsweise ausgewählt sein aus der Gruppe bestehend aus PC (Polycarbonat, insbesondere Bisphenol A Polycarbonat), PET (Polyethylenglykolterephthalat), PMMA (Polymethylmethacrylat), TPU (Thermoplastische Polyurethan Elastomere), PE (Polyethylen), PP (Polypropylen), PI (Polyimid oder Poly-trans-Isopren), PVC (Polyvinylchlorid), Polystyrol, Polyacrylate und Methacrylate, Vinylester, ABS und Copolymere solcher Polymere. Besonders bevorzugt ist die Verwendung von PC für die Lagen.

Als Kunststoffe für die Kunststofffolien kommen alle transparenten Thermoplaste in Frage: Polyacrylate, Polymethacrylate (PMMA; Plexiglas® Fa. Röhm), Cycloolefin-Copolymere (COC; Topas® Fa. Ticona; Zenoex® Fa. Nippon Zeon; Apel® Fa. Japan Synthetic Rubber), Polysulfone (Ultrason® Fa. BASF; Udel® Fa. Solvay), Polyester, wie z.B. PET oder PEN, Polycarbonat, Polycarbonat/Polyester-Blends, z.B. PC/CoPET, Polycarbonat/Polycyclohexylmethanolcyclohexandicarboxylat (PCCD; Solix® Fa. Sabic Innovative Plastics), Polycarbonat/PBT (Xylex®).

Bevorzugt im Rahmen der Erfindung handelt es sich bei dem oder den thermoplastischen Kunststoff(en) in den Schichten unabhängig voneinander um Polycarbonate oder Copolycarbonate auf Basis von Diphenolen, Poly- oder Copolyacrylate, Poly- oder Copolymethacrylate, Poly- oder Copolymere mit Styrol, thermoplastische Polyurethane, Polyolefine, Poly- oder Copolykondensate der Terephthalsäure oder Naphthalindicarbonsäure oder Mischungen aus diesen, bevorzugt um Polycarbonate oder Copolycarbonate auf Basis von Diphenolen, Poly- oder Copolyacrylate, Poly- oder Copolymethacrylate, Poly- oder Copolykondensate der Terephthalsäure oder Naphthalindicarbonsäure oder Mischungen aus diesen.

Der organische Binder kann im Kern ein beliebiger Binder sein, welcher mit dem organischen Polymer der Lagen eine feste und dauerhafte Bindung eingeht, insbesondere beim Laminieren. Bevorzugt ist im Falle des Binders, insbesondere bei Verwendung von PC als Werkstoff für die Lagen, ein Polycarbonatderivat, insbesondere auf Basis Bisphenol A, vorzugsweise auf Basis eines geminal disubstituierten Dihydroxydiphenyl-cycloalkans. Im Einzelnen kann der vorzugsweise als Polycarbonatderivat ausgebildete Binder funktionelle Carbonatstruktureinheiten der Formel (I) enthalten, worin R¹ und R² unabhängig voneinander Wasserstoff, Halogen, bevorzugt Chlor oder Brom, C₁-C₈-Alkyl, C₅-C₆-Cycloalkyl, C₆-C₁₀-Aryl, bevorzugt Phenyl, und C₇-C₁₂-Aralkyl, bevorzugt Phenyl-C₁-C₄-Alkyl, insbesondere Benzyl; m eine ganze Zahl von 4 bis 7, bevorzugt 4 oder 5; R³ und R⁴ für jedes X individuell wählbar, unabhängig voneinander Wasserstoff oder C₁-C₆-Alkyl; X Kohlenstoff und n eine ganze Zahl größer 20 bedeuten, mit der Massgabe, dass an mindestens einem Atom X, R³ und R⁴ gleichzeitig Alkyl bedeuten.

Weiterhin bevorzugt ist es, wenn an 1 bis 2 Atomen X, insbesondere nur an einem Atom X, R³ und R⁴ gleichzeitig Alkyl sind. R³ und R⁴ können insbesondere Methyl sein. Die X-Atome in alpha-Stellung zu dem Diphenyl-substituierten C-Atom (C1) können nicht dialkylsubstituiert sein. Die X-Atome in beta-Stellung zu C1 können mit Alkyl disubstituiert sein. Bevorzugt ist m = 4 oder 5. Das Polycarbonatderivat kann beispielsweise auf Basis von Monmeren, wie 4,4'-(3,3,5-trimethylcyclohexan-1,1-diyl)diphenol, 4,4'-(3,3-dimethylcyclohexan-1,1-diyl)diphenol, oder 4,4'-(2,4,4-trimethylcyclopentan-1,1-diyl)diphenol gebildet sein.

Ein erfindungsgemäßer Binder kann beispielsweise gemäss der Literaturstelle DE 38 32 396.6 aus Diphenolen der Formel (Ia) hergestellt werden, deren Offenbarungsgehalt hiermit vollumfänglich in den Offenbarungsgehalt dieser Beschreibung aufgenommen wird.

Es können sowohl ein Diphenol der Formel (Ia) unter Bildung von Homopolycarbonaten als auch mehrere Diphenole der Formel (Ia) unter Bildung von Copolycarbonaten verwendet werden (Bedeutung von Resten, Gruppen und Parametern, wie in Formel I).

Ausserdem können die Diphenole der Formel (Ia) auch im Gemisch mit anderen Diphenolen, beispielsweise mit denen der Formel (Ib)

HO - Z - OH (Ib),

zur Herstellung von hochmolekularen, thermoplastischen, aromatischen Polycarbonatderivaten verwendet werden.

Geeignete andere Diphenole der Formel (Ib) sind solche, in denen Z ein aromatischer Rest mit 6 bis 30 C-Atomen ist, der einen oder mehrere aromatische Kerne enthalten kann, substituiert sein kann und aliphatische Reste oder andere cycloaliphatische Reste als die der Formel (Ia) oder Heteroatome als Brückenglieder enthalten kann.

Beispiele der Diphenole der Formel (Ib) sind: Hydrochinon, Resorcin, Dihydroxydiphenyle, Bi-(hydroxyphenyl)-alkane, Bis-(hydroxyphenyl)-cycloalkane, Bis-(hydroxyphenyl)-sulfide, Bis-(hydroxyphenyl)-ether, Bis-(hydroxyphenyl)-ketone, Bis-(hydroxyphenyl)-sulfone, Bis-(hydroxyphenyl)-sulfoxide, alpha, alpha '-Bis-(hydroxyphenyl)-diisopropylbenzole sowie deren kernalkylierte und kernhalogenierte Verbindungen.

Diese und weitere geeignete Diphenole sind z.B. in den Literaturstellen US-A 3 028 365, 2 999 835, 3 148 172, 3 275 601, 2 991 273, 3 271 367, 3 062 781, 2 970 131 und 2 999 846, in den Literaturstellen DE-A 1 570 703, 2 063 050, 2 063 052, 2 211 956, der Fr-A 1 561 518 und in der Monographie "H. Schnell, Chemistry and Physics of Polycarbonates, Interscience Publishers, New York 1964", beschrieben, welche hiermit vollumfänglich in den Offenbarungsgehalt der vorliegenden Anmeldung aufgenommen werden.

Bevorzugte andere Diphenole sind beispielsweise: 4,4'-Dihydroxydiphenyl, 2,2-Bis-(4-hydroxyphenyl)-propan, 2,4-Bis-(4-hydroxyphenyl)-2-methylbutan, 1,1-Bis-(4-hydroxyphenyl)-cyclohexan, alpha , alpha -Bis-(4-hydroxyphenyl)-p-diisopropylbenzol,2,2-Bis-(3-methyl-4-hydroxyphenyl)-propan, 2,2-Bis-(3-chlor-4-hydroxyphenyl)-propan, Bis-(3,5-dimethyl-4-hydroxyphenyl)-methan, 2,2-Bis-(3,5-dimethyl-4-hydroxyphenyl)-propan, Bis-(3,5-dimethyl-4-hydroxyphenyl)-sulfon, 2,4-Bis-(3,5-dimethyl-4-hydroxyphenyl)-2-methylbutan, 1,1-Bis-(3,5-dimethyl-4-hydroxyphenyl)-cyclohexan, alpha , alpha -Bis-(3,5-dimethyl-4-hydroxyphenyl)-p-diisopropylbenzol, 2,2-Bis-(3,5-dichlor-4-hydroxyphenyl)-propan und 2,2-Bis-(3,5-dibrom-4-hydroxyphenyl)-propan.

Besonders bevorzugte Diphenole der Formel (Ib) sind beispielsweise: 2,2-Bis-(4-hydroxyphenyl)-propan, 2,2-Bis-(3,5-dimethyl-4-hydroxyphenyl)-propan, 2,2-Bis-(3,5-dichlor-4-hydroxyphenyl)-propan, 2,2-Bis-(3,5-dibrom-4-hydroxyphenyl)-propan und 1,1-Bis-(4-hydroxyphenyl)-cyclohexan. Insbesondere ist 2,2-Bis-(4-hydroxyphenyl)-propan bevorzugt. Die anderen Diphenole können sowohl einzeln als auch im Gemisch eingesetzt werden.

Das molare Verhältnis von Diphenolen der Formel (Ia) zu den gegebenenfalls mitzuverwendenden anderen Diphenolen der Formel (Ib), soll zwischen 100 Mol-% (Ia) zu 0 Mol-% (Ib) und 2 Mol-% (Ia) zu 98 Mol-% (Ib), vorzugsweise zwischen 100 Mol-% (Ia) zu 0 Mol-% (Ib) und 10 Mol-% (Ia) zu 90 Mol-% (Ib) und insbesondere zwischen 100 Mol-% (Ia) zu 0 Mol-% (Ib) und 30 Mol-% (Ia) zu 70 Mol-% (Ib) und ganz besonders zwischen 100 Mol-% (Ia) zu 0 Mol-% (Ib) und 50 Mol-% (Ia) zu 50 Mol-% (Ib) liegen.

Die hochmolekularen Polycarbonate aus den Diphenolen der Formel (Ia), gegebenenfalls in Kombination mit anderen Diphenolen, können nach den bekannten Polycarbonat-Herstellungsverfahren hergestellt werden. Dabei können die verschiedenen Diphenole sowohl statistisch als auch blockweise miteinander verknüpft sein.

Die erfindungsgemäss eingesetzten Polycarbonatderivate können in an sich bekannter Weise verzweigt sein. Wenn die Verzweigung gewünscht wird, kann sich in bekannter Weise durch Einkondensieren geringer Mengen, vorzugsweise Mengen zwischen 0,05 und 2,0 Mol-% (bezogen auf eingesetzte Diphenole), an drei- oder mehr als dreifunktionellen Verbindungen, insbesondere solchen mit drei oder mehr als drei phenolischen Hydroxylgruppen, erreicht werden.Einige Verzweiger mit drei oder mehr als drei phenolischen Hydroxylgruppen sind: Phloroglucin, 4,6-Dimethyl-2,4,6-tri-(4-hydroxyphenyl)-hepten-2, 4,6-Dimethyl-2,4,6-tri-(4-hydroxyphenyl)-heptan, 1,3,5-Tri-(4-hydroxyphenyl)-benzol, 1,1,1-Tri-(4-hydroxyphenyl)-ethan, Tri-(4-hydroxyphenyl)-phenylmethan, 2,2-Bis-[4,4-bis-(4-hydroxyphenyl)-cyclohexyl]-propan, 2,4-Bis-(4-hydroxyphenyl-isopropyl)-phenol, 2,6-is-(2-hydroxy-5-methyl-benzyl)-4-methylphenol, 2-(4-hydroxyphenyl)-2-(2,4-dihydroxyphenyl)-propan, Hexa-[4-(4-hydroxyphenyl-isopropyl)-phenyl]-orthoterephthalsäureester, Tetra-(4-hydroxyphenyl)-methan, Tetra-[4-(4-hydroxyphenyl-isopropyl)phenoxy]-methan und 1,4-Bis-[4',4''-dihydroxytriphenyl)-methyl]-benzol. Einige der sonstigen dreifunktionellen Verbindungen sind 2,4-Dihydroxybenzoesäure, Trimesinsäure, Cyanurchlorid und 3,3-Bis-(3-methyl-4-hydroxyphenyl)-2-oxo-2,3-dihydroindol.

Als Kettenabbrecher zur an sich bekannten Regelung des Molekulargewichts der Polycarbonatderivate dienen monofunktionelle Verbindungen in üblichen Konzentraten. Geeignete Verbindungen sind z.B. Phenol, tert.-Butylphenole oder andere Alkyl-substituierte Phenole. Zur Regelung des Molekulargewichts sind insbesondere kleine Mengen Phenole der Formel (Ic) geeignet worin
R einen verzweigten C₈- und/oder C₉-Alkylrest darstellt.

Bevorzugt ist im Alkylrest R der Anteil an CH₃-Protonen zwischen 47 und 89 % und der Anteil der CH- und CH₂-Protonen zwischen 53 und 11 %; ebenfalls bevorzugt ist R in o- und/oder p-Stellung zur OH-Gruppe, und besonders bevorzugt die obere Grenze des ortho-Anteils 20 %. Die Kettenabbrecher werden im allgemeinen in Mengen von 0,5 bis 10, bevorzugt 1,5 bis 8 Mol-%, bezogen auf eingesetzte Diphenole, eingesetzt.

Die Polycarbonatderivate können vorzugsweise nach dem Phasengrenzflächenverhalten (vgl. H. Schnell "Chemistry and Physics of Polycarbonates", Polymer Reviews, Vol. IX, Seite 33ff., Interscience Publ. 1964) in an sich bekannter Weise hergestellt werden.

Hierbei werden die Diphenole der Formel (Ia) in wässrig alkalischer Phase gelöst. Zur Herstellung von Copolycarbonaten mit anderen Diphenolen werden Gemische von Diphenolen der Formel (Ia) und den anderen Diphenolen, beispielsweise denen der Formel (Ib), eingesetzt. Zur Regulierung des Molekulargewichts können Kettenabbrecher z.B. der Formel (Ic) zugegeben werden. Dann wird in Gegenwart einer inerten, vorzugsweise Polycarbonat lösenden, organischen Phase mit Phosgen nach der Methode der Phasengrenzflächenkondensation umgesetzt. Die Reaktionstemperatur liegt zwischen 0°C und 40°C.

Die gegebenenfalls mitverwendeten Verzweiger (bevorzugt 0,05 bis 2,0 Mol-%) können entweder mit den Diphenolen in der wässrig alkalischen Phase vorgelegt werden oder in dem organischen Lösungsmittel gelöst vor Phosgenierung zugegeben werden. Neben den Diphenolen der Formel (Ia) und gegebenenfalls anderen Diphenolen (Ib) können auch deren Mono- und/oder Bis-chlorkohlensäureester mitverwendet werden, wobei diese in organischen Lösungsmitteln gelöst zugegeben werden. Die Menge an Kettenabbrechern sowie an Verzweigern richtet sich dann nach der molaren Menge von Diphenolat-Resten entsprechend Formel (Ia) und gegebenenfalls Formel (Ib); bei Mitverwendung von Chlorkohlensäureestern kann die Phosgenmenge in bekannter Weise entsprechend reduziert werden.

Geeignete organische Lösungsmittel für die Kettenabbrecher sowie gegebenenfalls für die Verzweiger und die Chlorkohlensäureester sind beispielsweise Methylenchlorid, Chlorbenzol, insbesondere Mischungen aus Methylenchlorid und Chlorbenzol. Gegebenenfalls können die verwendeten Kettenabbrecher und Verzweiger im gleichen Solvens gelöst werden.

Als organische Phase für die Phasengrenzflächenpolykondensation dienen beispielsweise Methylenchlorid, Chlorbenzol sowie Mischungen aus Methylenchlorid und Chlorbenzol.

Als wässrige alkalische Phase dient beispielsweise NaOH-Lösung. Die Herstellung der Polycarbonatderivate nach dem Phasengrenzflächenverfahren kann in üblicher Weise durch Katalysatoren wie tertiäre Amine, insbesondere tertiäre aliphatische Amine wie Tributylamin oder Triethylamin katalysiert werden; die Katalysatoren können in Mengen von 0,05 bis 10 Mol-%, bezogen auf Mole an eingesetzten Diphenolen, eingesetzt werden. Die Katalysatoren können vor Beginn der Phosgenierung oder während oder auch nach der Phosgenierung zugesetzt werden.

Die Polycarbonatderivate können nach dem bekannten Verfahren in homogener Phase, dem sogenannten "Pyridinverfahren" sowie nach dem bekannten Schmelzeumesterungsverfahren unter Verwendung von beispielsweise Diphenylcarbonat anstelle von Phosgen hergestellt werden.

Die Polycarbonatderivate können linear oder verzweigt sein, sie sind Homopolycarbonate oder Copolycarbonate auf Basis der Diphenole der Formel (Ia).

Durch die beliebige Komposition mit anderen Diphenolen, insbesondere mit denen der Formel (Ib) lassen sich die Polycarbonateigenschaften in günstiger Weise variieren. In solchen Copolycarbonaten sind die Diphenole der Formel (Ia) in Mengen von 100 Mol-% bis 2 Mol-%, vorzugsweise in Mengen von 100 Mol-% bis 10 Mol-% und insbesondere in Mengen von 100 Mol-% bis 30 Mol-% und ganz besonders von 100 Mol-% bis 50 Mol-%, bezogen auf die Gesamtmenge von 100 Mol-% an Diphenoleinheiten, in Polycarbonatderivaten enthalten.

Eine besonders vorteilhafte Ausführungsform der Erfindung ist dadurch gekennzeichnet, dass das Polycarbonatderivat ein Copolymer enthaltend, insbesondere bestehend aus, Monomereinheiten M1 auf Basis Bisphenol A sowie Monomereinheiten M2 auf Basis des geminal disubstituierten Dihydroxydiphenylcycloalkans, vorzugsweise des 4,4'-(3,3,5-trimethylcyclohexan-1,1-diyl)diphenols, ist, wobei das Molverhältnis M2/M1 vorzugsweise größer als 0,5, insbesondere größer als 0,8, beispielsweise größer als 1,0 ist.

Ganz besonders bevorzugt ist eine flüssige Zubereitung enthaltend: A) 1 bis 40 Gew.-% eines erfindungsgemäß eingesetzten Polycarbonatderivates, und B) 50 bis 99 Gew.-% eines organischen Lösungsmittels oder Lösungsmittelgemisches.

Die eingesetzten organischen Lösungsmittel sind vorzugsweise halogenfreie Lösungsmittel. In Frage kommen insbesondere aliphatische, cycloaliphatische, aromatische Kohlenwasserstoffe, wie Mesitylen, 1,2,4-Trimethylbenzol, Cumol und Solvent Naptha, Toluol, Xylol; Ester, wie Methylacetat, Ethylacetat, Butylacetat, Methoxypropylacetat, Ethyl-3-ethoxypropionat, Butylglycolacetat. Bevorzugt sind Mesitylen, 1,2,4-Trimethylbenzol, Cumol und Solvent Naptha, Toluol, Xylol, Essigsäuremethylester, Essigsäureethylester, Methoxypropylacetat, Butylglycolacetat. Ethyl-3-ethoxypropionat. Ganz besonders bevorzugt sind: Mesitylen (1,3,5-Trimethylbenzol), 1,2,4-Trimethylbenzol, Cumol (2-Phenylpropan), Solvent Naptha, Ethyl-3-ethoxypropionat, Methoxypropylacetat und Butylglycolacetat.

Ein geeignetes Lösungsmittelgemisch umfasst beispielsweise L1) 0 bis 10 Gew.-%, vorzugsweise 1 bis 5 Gew.-%, insbesondere 2 bis 3 Gew.-%, Mesitylen, L2) 10 bis 50 Gew.-%, vorzugsweise 20 bis 50 Gew.-%, insbesondere 20 bis 40 Gew.-%, 1-Methoxy-2-propanolacetat, L3) 0 bis 20 Gew.-%, vorzugsweise 1 bis 20 Gew.-%, insbesondere 7 bis 15 Gew.-%, 1,2,4-Trimethylbenzol, L4) 10 bis 50 Gew.-%, vorzugsweise 20 bis 50 Gew.-%, insbesondere 20 bis 40 Gew.-%, Ethyl-3-ethoxypropionat, L5) 0 bis 10 Gew.-%, vorzugsweise 0,01 bis 2 Gew.-%, insbesondere 0,05 bis 0,5 Gew.-%, Cumol, und L6) 0 bis 80 Gew.-%, vorzugsweise 1 bis 40 Gew.-%, insbesondere 15 bis 25 Gew.-%, Solvent Naphtha, wobei die Summe der Komponenten L1 bis L6 stets 100 Gew.-% ergibt. Anstelle von L2 und/oder L4 oder zusätzlich kann das Lösungsmittelgemisch auch L7) mit 10 bis 50 Gew.-%, vorzugsweise 20 bis 50 Gew.-%, insbesondere 20 bis 40 Gew.-%, Butylglykol-Acetat enthalten, wobei die Summe der verwendeten Komponenten L1 bis L7 stets 100 Gew.-% ergibt.

Als organische Lösemittel bei der Zubereitung einer zum Beschichten einer Lage oder des Textils geeigneten Binderlösung kommen neben den vorstehend im Zusammenhang mit dem Binder und dessen Herstellung beschriebenen Lösungsmittel alle im Rahmen beispielsweise der Drucktechnologie, insbesondere der Tintenstrahldrucktechnologie, fachüblichen Lösungsmittel und Lösungsmittelgemische in Frage. Aber auch der Einsatz von wässrigen Dispersionen, welche weniger als 10 Gew.-% organische Lösemittel enthalten, ist möglich. Dann liegt der Binder mit seinen erfindungsgemäßen Komponenten als dispergierte filmbildende Partikel vor. Die Zubereitung kann, je nach Einsatzgebiet, als Lösung, Dispersion, Emulsion oder Paste vorliegen. Die Einstellung einer geeigneten Viskosität kann der Fachmann nach Maßgabe der einzusetzenden Beschichtungstechnologie unschwer wählen und ausführen. Es können Farbmittel und/oder Dispergieradditive, beispielsweise kommerziell erhältlich von den Firmen Evonik oder Byk, zugegeben sein.

Werden für Lagen und Binder die vorstehend beschriebenen Polycarbonate bzw. Polycarbonatderivate eingesetzt, so wird bei der Herstellung im Wege der Laminierung ein besonders stabiler und gegen Delaminieren gesicherter PC-Blockverbund erhalten.

In einer ersten Alternative einer Weiterbildung der Erfindung ist die Papierwerkstofflage (5) in Richtung senkrecht zu den Hauptflächen im Wesentlichen homogen und saugfähig ausgebildet, wobei die Papierwerkstofflage (5) mit dem organischen Binder (6) durchtränkt ist. Hierfür kommen beispielsweise oberflächengestrichene, nicht kalandierte, saugfähige Papierwerkstoffe in Frage. Als "saugfähig" wird ein solcher Papierwerkstoff bezeichnet, dessen Wasseraufnahme nach Cobb (Cobb 60s, DIN EN 20535) oberhalb 1 g/m², insbesondere oberhalb 10 oder 20 oder 50 g/m² liegt. Der Cobb-Wert eines Papierwerkstoffes kann insbesondere durch Variation des Leimungsgrades des Papierwerkstoffes variiert und gezielt eingestellt werden.

In einer zweiten Alternative einer Weiterbildung der Erfindung ist die Papierwerkstofflage (5) mehrschichtig ausgebildet und weist zumindest eine wenig saugfähige Mittellage (5a) und auf jeder Seite der Mittellage (5a) und mit dieser verbunden jeweils eine saugfähige Außenlage (5b, 5c) auf, wobei die Papierwerkstofflage (5) im Bereich zwischen den Lagen (2, 3) und/oder außerhalb der Lagen (2, 3) im Wesentlichen ausschließlich in den Außenlagen (5b, 5c) mit dem organischen Binder (6) durchtränkt ist. Ein "wenig saugfähiger" Papierwerkstoff weist einen Cobb-Wert (Cobb 60s, DIN EN 20535) von maximal 90%, insbesondere maximal 50%, vorzugsweise maximal 10%, speziell weniger als 1%, des Cobb-Wertes des saugfähigen Papierwerkstoffes auf.

Grundsätzlich können der Binder und/oder die Papierwerkstofflage zusätzlich eine oder mehrere Substanzen oder Materialien aus der Gruppe bestehend aus Farbpigmente, Effektpigmente, optisch variable Pigmente, und Lumineszenzpigmente enthalten. Im Rahmen der Papierwerkstofflage können zudem oder stattdessen ein oder mehrere Sicherheitsmerkmale aus der Gruppe bestehend aus Wasserzeichen, Melierfasern, Planchetten, Sicherheitsfäden und Fensterfäden eingerichtet sein.

Als Papiersorten für die Papierwerkstofflage und deren unterschiedlichen Schichten kommen insbesondere Baumwollpapier und Zellulosepapier in Frage.

In einer weiteren Ausführungsform der Erfindung ist auf der Papierwerkstofflage bzw. zwischen Papierwerkstofflage und einer Lage, in den Binder eingebettet, zumindest ein elektronischer Schaltkreis mit daran angeschlossener Antenne angeordnet.

Die Erfindung umfasst auch ein Verfahren zur Herstellung eines erfindungsgemäßen Datenblattes, wobei zwei Lagen aus einem organischen Polymerwerkstoff und eine Papierwerkstofflage bereit gestellt werden, wobei auf zumindest Teilbereiche einer Seite einer Lage oder beider Lagen und/oder auf Teilbereiche einer Seite oder beider Seiten der Papierwerkstofflage eine Beschichtung aus einer flüssigen ungehärteten Binderzubereitung aufgetragen, insbesondere aufgedruckt, wird, wobei die Lagen und die Papierwerkstofflage gestapelt zueinander und mit zueinander gewandten beschichteten Seiten angeordnet werden mit der Maßgabe, dass ein Teil der Papierwerkstofflage als Lasche außerhalb der beiden Lagen hervorsteht, wobei dann die Lagen und die Papierwerkstofflage miteinander laminiert werden, und wobei der Binder gehärtet bzw. vernetzt wird. Die Lasche kann dabei mit Binder versehen sein oder keinen Binder aufweisen. Die Papierwerkstofflage kann nur in einem Teilbereich zwischen den Lagen angeordnet werden, oder in dem gesamten Bereich zwischen den Lagen.

Dabei ist es vorteilhaft, wenn die Laufrichtung (Orientierung der Papierfaserrichtung) der Papierwerkstofflage parallel zur Längserstreckung der Lasche orientiert ist. Dadurch wird ein gutes Aufschlag- bzw. Falzverhalten des fertigen Sicherheits- und/oder Wertdokumentes mit eingenähtem Datenblatt erreicht.

Als Drucktechniken zur Applikation des Binders bzw. einer Zubereitung enthaltend den Binder kommen alle im Bereich der Sicherheits- und/oder Wertdokumente üblichen Techniken, wie Siebdruck, Flexodruck, Offsetdruck, Hochdruck, Tiefdruck, Lettersetdruck, Thermosublimationsdruck, oder Tintenstrahldruck in Frage. Alternativ ist natürlich auch das Aufstreichen, -Rakeln, - Rollen, Stempeln, Gießverfahren, wie Filmgiessen, Lackierverfahren, Tauchen, Walzen- oder Rasterauftragsverfahren, Schleudern, Kalandrieren usw. möglich.

Die Erfindung betrifft schließlich ein Sicherheits und/oder Wertdokument enthaltend ein erfindungsgemäßes Datenblatt, wobei das Datenblatt mittels der Lasche in einem Buchrücken eingebunden, insbesondere eingenäht oder eingeklebt ist.

Im Folgenden wird die Erfindung anhand von nicht limitierenden Ausführungsbeispielen näher erläutert. Es zeigen
- Figur 1:: eine erste Ausführungsform eines erfindungsgemäßen Datenblattes, in Explosionsdarstellung,
- Figur 2:: eine zweite Ausführungsform eines erfindungsgemäßen Datenblattes, in Exposionsdarstellung, und
- Figur 3:: ein mit einem erfindungsgemäßen Datenblatt ausgestattetes Sicherheitsdokument, beispielsweise ein Pass.

### Beispiel 1: Herstellung von einsetzbaren Polycarbonatderivaten

### Beispiel 1.1: Herstellung eines ersten Polycarbonatderivats

183,3 g (0,80 Mol) Bisphenol A (2,2-Bis-(4-hydroxyphenyl)-propan, 61,1 g (0,20 Mol) 1,1-Bis-(4-hydroxyphenyl)-3,3,5-trimethylcyclohexan, 336,6 g (6 Mol KOH und 2700 g Wasser werden in einer Inertgas-Atmosphäre unter Rühren gelöst. Dann fügt man eine Lösung von 1,88 g Phenol in 2500 ml Methylenchlorid zu. In die gut gerührte Lösung wurden bei pH 13 bis 14 und 21 bis 25°C 198 g (2 Mol) Phosgen eingeleitet. Danach wird 1 ml Ethylpiperidin zugegeben und noch 45 Min. gerührt. Die bisphenolatfreie wässrige Phase wird abgetrennt, die organische Phase nach Ansäuern mit Phosphorsäure mit Wasser neutral gewaschen und vom Lösungsmittel befreit.

Das Polycarbonatderivat zeigte eine relative Lösungsviskosität von 1,255.

### Beispiel 1.2: Herstellung eines zweiten Polycarbonatderivats

Analog dem Beispiel 1.1 wurde eine Mischung aus 127,1 g (0,56 Mol) Bisphenol A und 137,7 g (0,44 Mol) 1,1-Bis-(4-hydroxyphenyl)-3,3,5-trimethylcyclohexan zum Polycarbonat umgesetzt.

Das Polycarbonatderivat zeigte eine relative Lösungsviskosität von 1,263.

### Beispiel 1.3: Herstellung eines dritten Polycarbonatderivats

Wie in Beispiel 1 wurde eine Mischung aus 149,0 g (0,65 Mol) Bisphenol A und 107,9 g (0,35 Mol) 1,1-Bis-(4-hydroxyphenyl)-3,3,5-trimethylcyclohexan zum Polycarbonat umgesetzt.

Das Polycarbonatderivat zeigte eine relative Lösungsviskosität von 1,263.

### Beispiel 2.1: Herstellung einer ersten erfindungsgemäß eingesetzten flüssigen Zubereitung

Als drucktechnisch aufbringbare flüssige Zubereitung wird die folgende Lösung hergestellt: 17,5 Gew.-Teile des Polycarbonats aus Beispiel 1.3, 82,5 Gew.-Teile des folgenden Lösungsmittel-Gemisches, bestehend aus:

| | |
|---|---|
| Mesitylen | 2,4 |
| 1-Methoxy-2-propanolacetat | 34,95 |
| 1,2,4-Trimethylbenzol | 10,75 |
| Ethyl-3-ethoxypropionat | 33,35 |
| Cumol | 0,105 |
| Solvent Naphtha | 18,45 |

Es wurde eine farblose, hochviskose Lösung mit einer Lösungsviskosität bei 20°C von 800m Pas erhalten.

Zu 92 Gew.-% dieser Lösung werden 8 Gew.-% einer handelsüblichen Lösung einer Luminszenzsubstanz (Floureszenz im Sichtbaren auf UV-Anregung) in Toluol (1,5 Gew.-% in Toluol) zugesetzt. Die Mischung wird homogenisiert und ist damit verwendungsfähig.

Alternativ zu der vorstehenden Lösung des Polymers kann auch eine entsprechende Menge der Lösung APEC PUD 6581-9 (BayerMaterialScience) eingesetzt werden.

### Beispiel 2.2: Herstellung einer zweiten erfindungsgemäß eingesetzten flüssigen Zubereitung

Die Zubereitung wird analog dem Beispiel 2.1 hergestellt, nur dass als Lumineszenzsubstanz 8 Gew.-% CD740 der Firma Honeywell eingesetzt werden.

### Beispiel 2.3: Herstellung einer dritten erfindungsgemäß eingesetzten flüssigen Zubereitung

Die Zubereitung wird analog dem Beispiel 2.1 hergestellt, nur dass als Lumineszenzsubstanz 8 Gew.-% CD702 der Firma Honeywell eingesetzt werden.

### Beispiel 2.4: Herstellung einer vierten erfindungsgemäß eingesetzten flüssigen Zubereitung

Die Herstellung erfolgt analog Beispiel 2.1, wobei jedoch die Lumineszenzsubstanz weggelassen wird.

### Beispiel 3: Verschiedene Ausführungsformen eines erfindungsgemäßen Datenblattes und Dokumentes hiermit

In den Figuren 1 und 2 ist jeweils ein erfindungsgemäßes Datenblatt 1 bzw. dessen Komponenten vor dem Laminieren dargestellt. Man erkennt in den Figuren zunächst zwei Lagen 2, 3 aus einem organischen Polymerwerkstoff, vorzugsweise aus transparentem Polykarbonat. Die Lagen 2, 3 können ihrerseits aus mehreren gestapelten Folien gebildet sein. Des Weiteren können auf oder in einer Lage 2, 3 oder beiden Lagen 2, 3 nicht gezeigte Druckschichten und/oder Sicherheitsmerkmale eingerichtet sein. Man erkennt des Weiteren in den Figuren 1 und 2 eine Papierwerkstofflage 5.

In der Figur 1 ist diese Papierwerkstofflage 5 aus einem saugenden Papierwerkstoff gebildet. Hierfür kommt beispielsweise Zellulose in Frage. Schließlich ist ein Binder 6 erkennbar, welcher auf die Papierwerkstofflage 5 aufgetragen wurde und diese durchtränkt. Der Binder 6 kann mittels einer Drucktechnologie auf die Papierwerkstofflage 5 aufgebracht sein, durch einseitiges oder zweiseitiges Bedrucken oder durch jede andere fachübliche Beschichtungstechnologie.

In der Figur 2 erkennt man, dass die Papierwerkstofflage 5 aus einer Mittellage 5a gebildet ist, auf deren beiden Seiten jeweils eine Außenlage 5b, 5c angebracht ist. Die Verbindung zwischen Mittellage 5a und Außenlagen 5b und 5c kann beispielsweise durch Gautschen erfolgt sein. Als Mittellage 5a kommt beispielsweise reißfestes Baumwollpapier in Frage, während für die Außenlagen 5b und 5c Zellulosepapier verwendet werden kann. Die Mittellage sorgt dabei für Stabilität und Reißfestigkeit. Die Außenlagen 5b und 5c sorgen dagegen für die Aufnahme (Aufsaugen) des Binders 6.

In beiden Figuren 1 und 2 ist ersichtlich, dass außerhalb der Lagen 2, 3 die Papierwerkstofflage 5 hervorsteht, wodurch eine Lasche 4 gebildet ist.

Das fertige Datenblatt 1 entsteht durch Laminieren der dargestellten Komponenten in der dargestellten Anordnung bzw. Stapelung derselben. Dabei kann der Binder 6 vor dem Laminieren getrocknet sein, dies ist aber nicht zwingend notwendig. Das Laminieren erfolgt mittels einer Laminierungsvorrichtung 7, welche aus zwei Ebenen Laminierblechen 8 und 9 gebildet sein kann. Diese werden in fachüblicher Weise in einer Heiz-/ Kühlpressenkombination unter Druck beheizt und abgekühlt.

Abweichend von der Darstellung der Figuren 1 und 2 kann im Bereich der Lasche 4 kein Binder vorgesehen sein. In diesem Fall erhält die Lasche 4 eine vergleichsweise höhere Flexibilität.

In der Figur 3 ist schließlich ein Dokument 10 gezeigt, welches ein erfindungsgemäßes Datenblatt 1 enthält. Man erkennt einen Einband 11, das erfindungsgemäße Datenblatt 1 sowie weitere Innenlagen 12. Die weiteren Innenlagen 12 können aus einem Papierwerkstoff gebildet sein oder auch aus einem synthetischen organischen Polymerwerkstoff. Ebenso sind fachübliche Verbundwerkstoffe für die weiteren Innenlagen 12 einsetzbar. Man erkennt, dass das Datenblatt 1 mit seiner Lasche 4 im Bereich einer Naht 13 zusammen mit den weiteren Innenlagen 12 in den Einband 11 eingenäht ist.

## Patentansprüche

1. Datenblatt (1) zur Einbindung in einbuchförmiges Sicherheits- und/oder Wertdokument, wobei das Datenblatt (1) aus zumindest zwei gestapelt angeordneten Lagen (2, 3) aus einem organischen Polymerwerkstoff gebildet ist,
wobei zumindest in einem Teilbereich zwischen den Lagen (2,3) sowie außerhalb der Lagen (2, 3), eine Lasche (4) bildend, eine Papierwerkstofflage (5) angeordnet ist, und
wobei die Papierwerkstofflage (5) zumindest im Bereich zwischen den Lagen (2, 3) zumindest teilweise mit einem organischen Binder (6) durchtränkt und mit den beiden Lagen (2, 3) mittels des Binders (6) stoffschlüssig verbunden ist.

2. Datenblatt (1) nach Anspruch 1, wobei der organische Polymerwerkstoff ausgewählt ist aus der Gruppe bestehend aus PC (Polycarbonat, insbesondere Bisphenol A Polycarbonat), PET (Polyethylenglykolterephthalat), PMMA (Polymethylmethacrylat), TPU (Thermoplastische Polyurethan Elastomere), PE (Polyethylen), PP (Polypropylen), PI (Polyimid oder Poly-trans-Isopren), PVC (Polyvinylchlorid), Polystyrol, Polyacrylate und Methacrylate, Vinylester, ABS und Copolymere solcher Polymere, Cycloolefin-Copolymere, Polysulfone, Polyester, PET, PEN, Polycarbonat/Polyester-Blends, z.B. PC/CoPET, Polycarbonat/Polycyclohexylmethanolcyclohexandicarboxylat, insbesondere Polycarbonate oder Copolycarbonate auf Basis von Diphenolen, Poly- oder Copolyacrylate, Poly- oder Copolymethacrylate, Poly- oder Copolymere mit Styrol, thermoplastische Polyurethane, Polyolefine, Poly- oder Copolykondensate der Terephtalsäure oder Naphtalindicarbonsäure oder Mischungen aus diesen, besonders bevorzugt Polycarbonate oder Copolycarbonate auf Basis von Diphenolen, Poly oder Copolyacrylate, Poly- oder Copolymethacrylate, Poly- oder Copolykondensate der Terephtalsäure oder Naphtalindicarbonsäure oder Mischungen aus diesen.

3. Datenblatt (1) nach Anspruch 1 oder 2, wobei der organische Binder (6) ein Polycarbonatderivat ist, insbesondere auf Basis Bisphenol A, vorzugsweise auf Basis eines geminal disubstituierten Dihydroxydiphenyl-cycloalkans.

4. Datenblatt nach einem der Ansprüche 1 bis 3, wobei die Papierwerkstofflage (5) in Richtung senkrecht zu den Hauptflächen im Wesentlichen homogen und saugfähig ausgebildet ist, und wobei die Papierwerkstofflage (5) mit dem organischen Binder (6) durchtränkt ist.

5. Datenblatt (1) nach einem der Ansprüche 1 bis 3, wobei die Papierwerkstofflage (5) mehrschichtig ausgebildet ist und zumindest eine wenig saugfähige Mittellage (5a) und auf jeder Seite der Mittellage (5a) und mit dieser verbunden jeweils eine saugfähige Außenlage (5b, 5c) aufweist, wobei die Papierwerkstofflage (5) im Bereich zwischen den Lagen (2, 3) und/oder außerhalb der Lagen (2, 3) im Wesentlichen ausschließlich in den Außenlagen (5b, 5c) mit dem organischen Binder (6) durchtränkt ist.

6. Datenblatt (1) nach einem der Ansprüche 1 bis 5, wobei der Binder (6) und/oder die Papierwerkstofflage (5) zusätzlich eine oder mehrere Substanzen oder Materialien aus der Gruppe bestehend aus Farbpigmente, Effektpigmente, optisch variable Pigmente, und Lumineszenzsubstanzen oder -pigmente und/oder ein oder mehrere Sicherheitsmerkmale aus der Gruppe bestehend aus Wasserzeichen, Melierfasern, Planchetten, Sicherheitsfäden und Fensterfäden enthält.

7. Datenblatt (1) nach einem der Ansprüche 1 bis 5, wobei in oder auf der Papierwerkstofflage (5) zumindest ein elektronischer Schaltkreis (7) mit daran angeschlossener Antenne (8) angeordnet ist.

8. Datenblatt (1) nach einem der Ansprüche 1 bis 6, wobei die Papierwerkstofflage (5) zwischen den Lagen (2, 3) und/oder außerhalb der Lagen (2, 3) zumindest ein Wasserzeichen aufweist.

9. Verfahren zur Herstellung eines Datenblattes (1) nach einem der Ansprüche 1 bis 10,
wobei zwei Lagen (2, 3) aus einem organischen Polymerwerkstoff und eine Papierwerkstofflage (5) bereit gestellt werden,
wobei auf zumindest Teilbereiche einer Seite einer Lage (2, 3) oder beider Lagen (2, 3) und/oder auf Teilbereiche einer Seite oder beider Seiten der Papierwerkstofflage (5) eine Beschichtung aus einem flüssigen ungehärteten Binder (6) aufgetragen, insbesondere aufgedruckt, wird,
wobei die Lagen (2, 3) und die Papierwerkstofflage (5) gestapelt zueinander und mit zueinander gewandten beschichteten Seiten angeordnet werden mit der Maßgabe, dass ein Teil der Papierwerkstofflage (5) als Lasche (4) außerhalb der beiden Lagen (2, 3) hervorsteht,
wobei dann die Lagen (2, 3) und die Papierwerkstofflage (5) miteinander laminiert werden und
wobei der Binder (6) gehärtet bzw. vernetzt wird.

10. Verfahren nach Anspruch 9, wobei die Lasche (4) mit Binder (6) versehen ist oder keinen Binder (6) aufweist.

11. Verfahren nach einem der Ansprüche 9 oder 10, wobei die Papierwerkstofflage (5) nur in einem Teilbereich zwischen den Lagen (2, 3) angeordnet wird.

12. Sicherheits- und/oder Wertdokument enthaltend ein Datenblatt (1) nach einem der Ansprüche 1 bis 8, wobei das Datenblatt (1) mittels der Lasche (4) in einem Buchrücken eingebunden, insbesondere eingenäht oder eingeklebt ist.

## Claims

1. A data sheet (1) for integration in a book-like security and/or valuable document,
wherein the data sheet (1) is formed of at least two stacked layers (2, 3) of an organic polymeric material,
wherein at least in a partial section between the layers (2, 3) and outside of the layers (2, 3), a paper material layer (5) forming a flap (4) is disposed,
wherein the paper material layer (5) is wet through at least in the region between the layers (2, 3) with an organic binding agent (6), and is bonded with the two layers (2, 3) by means of the binding agent by material engagement.

2. The data sheet (1) according to claim 1, wherein the organic polymeric material is selected from the group consisting of PC (polycarbonate, in particular bisphenol A polycarbonate), PET (polyethylene terephthalate), PMMA (poly(methyl methacrylates)), TPU (thermoplastic polyurethane elastomers), PE (polyethylene), PP (polypropylene), PI (polyimide or poly-transisoprene), PVC (polyvinyl chloride), polystyrene, polyacrylates and methacrylates, vinyl esters, ABS and copolymers such as polymers, cycloolefin copolymers, polysulfones, polyesters, PET, PEN, polycarbonate/polyester blends, e.g., PC/CoPET, polycarbonate/polycyclohexyl methanol cyclohexane dicarboxylate, in particular polycarbonates or copolycarbonates based on diphenols, poly- or copolyacrylates, poly- or copolymethacrylates, poly- or copolymers with styrene, thermoplastic polyurethane, polyolefin, poly- or copolycondensates of the terephthalic acid or naphthalene dicarboxylic acid or mixtures thereof, particularly preferred polycarbonates or copolycarbonates based on diphenols, poly-or copolyacrylates, poly- or copolymethacrylates, poly- or copolycondensates of the terephthalic acid or naphthalene dicarboxylic acid or mixtures thereof.

3. The data sheet (1) according to any of claims 1 or 2, wherein the organic binding agent (6) is a polycarbonate derivative in particular based on bisphenol A, preferably on the basis of a geminal disubstituted dihydroxydiphenylcycloalkane.

4. The data sheet (1) according to any of claims 1 to 3, wherein the paper material layer (5) is substantially homogeneous and absorbent in the direction perpendicularly to the main faces, the paper material layer (5) being wet through with the organic binding agent (6).

5. The data sheet (1) according to any of claims 1 to 3, wherein the paper material layer (5) is a multi-layer structure and includes at least one low-absorbent middle layer (5a), and on either side of the middle layer (5a) and connected therewith one absorbent outer layer (5b, 5c) each, the paper material layer (5) being wet through with the organic binding agent (6) in the area between the layers (2, 3) and/or outside of the layers (2, 3) substantially exclusively in the outer layers (5b, 5c).

6. The data sheet (1) according to any of claims 1 to 5, wherein the binding agent (6) and/or the paper material layer (5) additionally contains one or a plurality of substances or materials from the group consisting of color pigments, effect pigments, optically variable pigments, and luminescent substances or pigments, and/or one or more security features from the group consisting of watermarks, biluminescent fibers, planchettes, security threads, and window threads.

7. The data sheet (1) according to any of claims 1 to 5, wherein in or on the paper material layer (5), at least one electronic circuit (7) with an antenna connected (8) thereto is disposed.

8. The data sheet (1) according to any of claims 1 to 6, wherein the paper material layer (5) includes on or in the stacked layers (2, 3) at least one watermark.

9. A method for preparing a data sheet (1) according to any of claims 1 to 8, comprising the steps of:
providing two layers (2, 3) of an organic polymeric material and a paper material layer (5),
applying on at least partial sections of one side of a layer (2, 3) or of both layers (2, 3) and/or on partial sections of one side or of both sides of the paper material layer (5) a coating of a liquid uncured binding agent (6),
stacking the layers (2, 3) and the paper material layer (5) on each other and disposing with the coated sides facing each other with the proviso that part of the paper material layer (5) projects as a flap (4) outside of the two layers (2, 3),
laminating the layers (2, 3) and the paper material layer (5) to each other, and
curing or crosslinking the binding agent (6).

10. The method according to claim 9, wherein the flap (4) is provided with the binding agent (6) or does not include the binding agent (6).

11. The method according to any of claims 9 or 10, wherein the paper material layer (5) is disposed in a partial section only between the layers (2, 3).

12. A security and/or valuable document including a data sheet (1) according to any of claims 1 to 8, wherein the data sheet (1) is binded, in particular sewn or glued, by means of the flap (4) in a binding back.

## Revendications

1. Feuille de données (1) destinée à être intégrée dans un document de sécurité et/ou de valeur en forme de livret,
dans laquelle ladite feuille de données (1) est formée d'au moins deux couches (2, 3) superposées, constituées d'un matériau polymère organique,
dans laquelle une couche de matériau papier (5) est disposée au moins dans une partie située entre les couches (2, 3) ainsi qu'à l'extérieur desdites couches (2, 3) de manière à former une patte (4),
dans laquelle la couche de matériau papier (5) est imprégnée au moins dans la partie située entre les couches (2, 3) au moins partiellement par un liant organique (6) et est assemblée auxdites deux couches (2, 3) par conjugaison de matières au moyen du liant (6).

2. Feuille de données (1) selon la revendication 1, dans laquelle le matériau polymère organique est choisi parmi le groupe comprenant le PC (polycarbonate, en particulier bisphénol A polycarbonate), le PET (polytéréphtalate d'éthylèneglycol), le PMMA (polyméthacrylate de méthyle), le TPU (élastomères de polyuréthane thermoplastiques), le PE (polyéthylène), le PP (polypropylène), le PI (polyimide ou poly-transisoprène), le PVC (chlorure de polyvinyle), le polystyrène, les polyacrylates et méthacrylates, l'ester de vinyle, l'ABS et les copolymères de cesdits polymères, les copolymères de cyclooléfine, des polysulfones, le polyester, le PET, le PEN, les mélanges de polycarbonate/polyester, par ex. le PC/CoPET, le polycarbonate/polycyclohexylméthanol-cyclohexanedicarboxylate, en particulier des polycarbonates ou des copolycarbonates à base de diphénols, des poly- ou copolyacrylates, des poly-ou copolyméthacrylates, des poly- ou copolymères comportant du styrène, des polyuréthanes thermoplastiques, des polyoléfines, des poly- ou copolycondensats de l'acide téréphtalique ou de l'acide naphtalènedicarboxylique ou des mélanges de ceux-ci, de manière privilégiée des polycarbonates ou copolycarbonates à base de diphénols, des poly- ou copolyacrylates, des poly-ou copolyméthacrylates, des poly- ou copolycondensats de l'acide téréphtalique ou de l'acide naphtalènedicarboxylique ou des mélanges de ceux-ci.

3. Feuille de données (1) selon la revendication 1 ou 2, dans laquelle le liant organique (6) est un dérivé de polycarbonate, en particulier à base de bisphénol A, de préférence à base d'un dihydroxy-diphényle-cycloalcane disubstitué de manière géminée.

4. Feuille de données selon l'une quelconque des revendications 1 à 3, dans laquelle la couche de matériau papier (5) est formée essentiellement de manière homogène et absorbante en direction perpendiculaire aux faces principales, et dans laquelle la couche de matériau papier (5) est imprégnée par le liant organique (6).

5. Feuille de données (1) selon l'une quelconque des revendications 1 à 3, dans laquelle la couche de matériau papier (5) est réalisée en plusieurs couches et présente au moins une couche centrale (5a) peu absorbante et, de chaque côté de ladite couche centrale (5a), respectivement une couche extérieure (5b, 5c) absorbante, reliée à cette dernière, la couche de matériau papier (5) étant imprégnée par le liant organique (6) dans la zone située entre les couches (2, 3) et/ou en dehors des couches (2, 3), essentiellement de manière exclusive dans les couches extérieures (5b, 5c).

6. Feuille de données (1) selon l'une quelconque des revendications 1 à 5, dans laquelle le liant (6) et/ou la couche de matériau papier (5) contient en outre une ou plusieurs substances ou matériaux choisis parmi le groupe comprenant des pigments colorés, des pigments à effet, des pigments optiquement variables et des substances luminescentes ou pigments luminescents et/ou une ou plusieurs caractéristiques de sécurité choisies parmi le groupe comprenant des filigranes, des fibres chinées, des planchettes, des fils de sécurité et des fils à fenêtre.

7. Feuille de données (1) selon l'une quelconque des revendications 1 à 5, dans laquelle est disposé, dans ou sur la couche de matériau papier (5), au moins un circuit électronique (7) pourvu d'une antenne (8) raccordée à ce dernier.

8. Feuille de données (1) selon l'une quelconque des revendications 1 à 6, dans laquelle la couche de matériau papier (5) présente au moins un filigrane entre les couches (2, 3) et/ou à l'extérieur des couches (2, 3).

9. Procédé destiné à la fabrication d'une feuille de données (1) selon l'une quelconque des revendications 1 à 8, lors duquel sont fournies deux couches (2, 3) à partir d'un matériau polymère organique et une couche de matériau papier (5),
lors duquel sur au moins des parties d'une face d'une seule couche (2, 3) ou des deux couches (2, 3) et/ou sur des parties d'une seule face ou des deux faces de la couche de matériau papier (5) est appliqué, en particulier imprimé, un revêtement constitué d'un liant (6) liquide non durci,
lors duquel les couches (2, 3) et la couche de matériau papier (5) sont superposées les unes aux autres et sont disposées de manière à présenter les unes aux autres leurs faces revêtues, et ce de telle sorte qu'une partie de la couche de matériau papier (5) fasse saillie, en tant que patte (4), vers l'extérieur par rapport aux deux couches (2, 3) ,
lors duquel les couches (2, 3) et la couche de matériau papier (5) sont ensuite laminées de manière à les rendre solidaires, et
lors duquel le liant (6) est durci ou réticulé.

10. Procédé selon la revendication 9, lors duquel la patte (4) est pourvue de liant (6) ou ne présente pas de liant (6).

11. Procédé selon l'une des revendications 9 ou 10, lors duquel le textile (5) est disposé uniquement dans une partie située entre les couches (2, 3).

12. Document de sécurité et/ou de valeur renfermant une page de données (1) selon l'une quelconque des revendications 1 à 8, dans lequel la page de données (1) est intégrée, en particulier cousue ou collée, dans un dos de livret au moyen de la patte (4) .
